# EUROPÄISCHE PATENTSCHRIFT

(11) **EP 0 413 146 B1**
(45) Veröffentlichungstag und Bekanntmachung des Hinweises auf die Patenterteilung: **08.06.1994**
(21) Anmeldenummer: 90113514.5
(22) Anmeldetag: 14.07.1990
(51) Int. Cl.: D06P 1/642, D06P 3/24, D06M 15/41

(54) **Trockenpräparation von Lichtechtheits-Verbesserungsmitteln**
Dry preparation of a better light fastness mixture
Préparation sèche d'un mélange pour améliorer la résistance à la lumière

(30) Priorität: 29.07.1989 DE 3925259
(43) Veröffentlichungstag der Anmeldung: 20.02.1991
(73) Patentinhaber: BAYER AG, 51368 Leverkusen (DE)
(72) Erfinder: Schuffenhauer, Erhard D.I., D-5090 Leverkusen 1 (DE); Ehlert, Hans-Albert D.I., D-5090 Leverkusen 1 (DE); Fasanella, Vincenzo Antonio, D-5653 Leichlingen 1 (DE)

(56) Entgegenhaltungen:
- EP-A- 0 113 856
- EP-A- 0 245 204
- EP-A- 0 252 386

## Beschreibung

Gegenstand der Erfindung ist ein Verfahren zur Herstellung von Trockenpräparationen von Mitteln zur Verbesserung der Lichtechtheit von gefärbten Textilmaterialien, insbesondere Polyamidfasermaterialien mit einer Teilchengröße < 50 »m, das dadurch gekennzeichnet ist, daß man
A) einen phenolischen Komplexbildner,
B) ein komplexierbares Kupfer-II-Salz,
C) ein Dispergiermittel und
gegebenenfalls weitere Hilfsmittel gemeinsam bis zu einer Teilchengröße < 50 »m zerkleinert, wobei die gemeinsame Zerkleinerung durch Trockenmahlung einer Mischung von A), B) und C) oder durch Trocknung von zusammengegebenen wäßrigen Lösungen, Suspensionen oder Anschlämmungen von A), B) und C) in einem Zerstäubertrockner durchgeführt wird, wobei das Verhältnis A):B) 0,8-2,4 Mol : 1 Mol beträgt.

Geeignete Komplexbildner A sind solche der Formel (I)
worin - unabhängig voneinander -
- Y: =N-W, =N-Ar, =N-N-CH-Ar, =N-OH, =N-Ar-N=CH-Ar, -N-AK-N=CH-Ar oder Sauerstoff,
- R: H, OH, Phenyl, W oder OW und
- X₁-X₄: H, W, OH, Halogen, CN, NH₂, NVW, SO₃H, COOH, COOW, CONVW oder CONH₂ bedeuten und zwei benachbarte Reste
- X₁-X₄: auch gemeinsam die restlichen Glieder eines ankondensierten Benzolringes bilden können,
wobei
- AK: für C₂-C₄-Alkylen,
- Ar: für Aryl bzw. Arylen,
- W: für C₁-C₁₈-Alkyl oder Cyclohexyl und
- V: für W oder H stehen,
wobei auch die entsprechenden Alkali- oder Ammoniumsalze verwendet werden können.

"Halogen" steht vorzugsweise für Cl. Beispiele für geeignete Reste Ar sind vor allem Phenyl- bzw. Phenylenreste, die durch X₁-X₄ substituiert sein können.

Bevorzugte Verbindungen A sind solche der Formeln
(X' = H, W oder Cl)
(R' = H oder C₁-C₄-Alkyl)
Vorzugsweise stehen X₁-X₄ für Cl, C₁-C₄-Alkyl, Methoxy und insbesondere für Wasserstoff. Beispiele der erfindungsgemäß zu verwendenden Verbindungen (I) sind
a) Salicylsäure
b) 5-Methylsalicylsäure (p-Kresotinsäure)
c) 5-tert.-Butylsalicylsäure
d) 5-Chlorsalicylsäure
e) 5-tert.-Octylsalicylsäure
f) 2,4-Dihydroxybenzoesäure (β-Resourcylsäure)
g) 2-Hydroxynaphthalin-1-carbonsäure (2-Hydroxy-1-naphthoesäure)
h) 4-Hydroxy-1,3-benzoldicarbonsäure (4-Hydroxyisophthalsäure)
i) Salicylaldehyd
j) 5-Chlorsalicylaldehyd
k) 3-Methoxysalicylaldehyd
l) Salicylaldoxim.

In bevorzugter Weise werden Salicylsäure und Salicylaldoxim eingesetzt.

Vorgenannte Komplexbildner können auch in beliebiger Mischung untereinander verwendet werden, beispielsweise ein Gemisch von Salicylsäure und Salicyloldoxim.

Geeignete Kupfer-II-Salze B sind z.B. CuCl₂, CuSO₄·5H₂O, Cu(OAc)₂·H₂O oder CuCO₃·Cu(OH)₂.

Geeignete Dispergiermittel C sind:
a) Ligninsulfonate mit einem Schwefelgehalt von 4 - 6 Gew.-% und einer mittleren Molmasse von 1.500 g mol⁻¹ (Typ I),
b) Ligninsulfonate mit einem Schwefelgehalt von mindestens 6 Gew.-% und einer mittleren Molmasse von 6.500 g mol⁻¹ (Typ II) und
c) salzarme Kondensationsprodukte von cycloaliphatischen oder aromatischen Sulfonsäuren und Formaldehyd (Typ III),
wobei die Molmassen mit Hilfe eines wäßrigen Gelpermeationsverfahrens bestimmt werden, in welchem die Molmassenverteilungen über ein Trenngel SEPHACRYL S 300 refraktometrisch aufgenommen und mit Hilfe einer Eichung in 0,9 %iger NaCl-Lösung bekannten Dextranmolmassen zugeordnet werden.

Geeignete Dispergiermittel I und II sind handelsübliche Produkte, die durch Sulfit- oder Kraftaufschluß des Holzes gewonnen werden.

Geeignete Dispergiermittel vom Typ III sind vor allem die Alkali- und Ammoniumsalze von Kondensationsprodukten aromatischer Sulfonsäuren mit Formaldehyd, wie z.B. Formaldehyd-Kondensationsprodukte aus (Alkyl)-Naphthalinsulfonsäuren, Mischungen von Naphthalin- und Benzolsulfonsäuren, Mischungen von Kresolen und Naphthalinsulfonsäuren, sulfierten Diphenylethern, sulfierten Diphenylthioethern, sulfierten Diphenylsulfonen sowie von Mischungen von Cycloalkanonen und Alkalibisulfit.

Solche Produkte, die vorzugsweise in elektrolytarmer Form eingesetzt werden, sind vielfach in der Literatur beschrieben, vergl. z.B. US-A 2 315 951, GB-A 715 919, DE-A 24 42 514, DE-A 25 42 090, DE-A 28 56 222.

Die Herstellung der Trockenpräparationen kann auf verschiedene Weise erfolgen:
1. Durch Trockenmahlung einer Mischung der Komponenten A, B, C und gegebenenfalls weiterer Formierhilfsmittel bis zu einer Teilchengröße von < 50 »m, vorzugsweise < 20 »m. Für die Trockenmahlung geeignete Mühlen sind neben der Kugelmühle oder dem Desintegrator, vorzugsweise aber solche Rotor-Stator-Siebmühlen, die eine φ Korngröße kleiner 20 »m, bevorzugt unter 5 »m erzielen oder sogenannte Strahlmühlen, bzw. Prallkammermühlen. Bevorzugt wird unter Zugabe eines Kältemittels gemahlen, beispielsweise Trockeneis oder flüssigem Stickstoff.
2. Die Präparationen können aber auch in besonderer Weise unter Verzicht auf ein Mahlaggregat so hergestellt werden, daß die Komponenten A, B und C in Form ihrer wäßrigen Lösungen, Suspensionen oder Anschlämmungen in einem Rührwerkskessel zusammengegeben werden und nach guter Durchmischung einem Trockenprozeß unterworfen werden, z.B. in einem Zerstäubertrockner.

Das Verhältnis von A:B in der Präparation beträgt 0,8 bis 2,4 Mol Komponente A zu 1 Mol Komponente B.

Die fertigen Präparationen bestehen im allgemeinen aus
10 - 80 Gew.-% A + B,
78 - 18 Gew.-% C und gegebenenfalls
12 - 2 Gew.-% übrige Hilfsmittel,
wobei die Summe selbstverständlich 100 % ergeben muß.

Beispiele für die gegebenenfalls anwesenden übrigen Hilfsmittel sind:
Entstaubungsmittel, Stellmittel, Lichtschutzmittel, Puffersubstanzen (d. h pH-Regulatoren) etc, sowie Restfeuchte.

Die Einsatzmenge der erfindungsgemäßen Präparationen beträgt 0,02 - 3, vorzugsweise 0,1 - 0,5 Gew.-%, bezogen auf Fasermaterial.

Geeignete Fasermaterialien sind solche aus synthetischen Polymeren, wie Polyurethanen und synthetischen Polyamiden.

Die Färbungen auf diesen Fasern können in herkömmlicher Weise sowohl mit Metallkomplexfarbstoffen als auch mit Säurefarbstoffen erzeugt werden. Bevorzugt sind die Metallkomplexfarbstoffe, insbesondere die 1:2 Chrom- oder 1:2 Kobalt-Komplexe von Mono- oder Diazoverbindungen, die in der Literatur in großer Zahl beschrieben und im Handel erhältlich sind. Diese Farbstoffe können auch 1 - 2 Sulfogruppen enthalten.

Geeignete Säurefarbstoffe sind insbesondere solche Typen, die üblicherweise in Kombination mit den Metallkomplexfarbstoffen eingesetzt werden.

Die Behandlung der Polyamidmaterialien mit den erfindungsgemäß hergestellten kupferhaltigen Präparationen kann vor, während oder nach, bevorzugt während der Färbung, erfolgen.

Die Färbungen werden nach üblichen Verfahren hergestellt, d.h. im Ausziehverfahren auf dem Jet-Färbeapparat, dem Jigger, der Haspelkufe oder einem Spulfärbeapparat oder aufeiner Kontinue-Anlage nach den bekannten Klotz- oder Imprägierverfahren.

Der wesentliche Vorteil der erfindungsgemäß hergestellten Präparationen im Vergleich zu den vorgefertigten Kupfer-Komplexen (vergl. z.B. EP-A 51 188, 245 204, 252 386, 255 481 und DE-A 32 47 051) besteht darin, daß sie ohne großen mechanischen und verfahrenstechnischen Aufwand herstellbar sind.

Dabei ist es als überraschend anzusehen, daß die erfindungsgemäß hergestellten Präparationen praktisch die gleiche Wirksamkeit wie die separat hergestellten Kupfer-Komplexe aufweisen.

In den nachfolgenden Beispielen bedeuten "Teile" Gewichtsteile.

### Beispiele

### Beispiel 1

Eine Mischung aus
192.40 Tle. Salicylaldoxim (techn. Ware)
171.50 Tle. CuSO₄·5H₂O
231.70 Tle. Ligninsulfonat (Sulfitaufschluß)
231.70 Tle. Naphthalinsulfonsäure-Formaldehydharz
165.30 Tle. Trinatriumphosphat calc.
wird in einem Reibschnitzler vorzerkleinert. Danach folgen zwei Mahlgänge in einer Siebmühle (Typ Baumeister), und zwar
a) einmal mit 5 mm Sieb + Trockeneis (1 : 0,25)
b) einmal mit 2 mm Sieb + Trockeneis (1 : 0,5).

Anschließend wird das Pulver entstaubt in einem Lödige-Mischer unter Zusatz von 7.40 Tln. eines Entstaubungsmittels auf Mineralöl-Basis gegeben.

Man erhält 1.000 g einsatzfähiges Lichtechtheitsverbesserungsmittel, das in seiner Wirkung dem vorgefertigten Kupfer-Komplex gemäß DE-A 32 47 051 in keiner Weise nachsteht.

### Beispiel 2

Eine wäßrige Dispersion, bestehend aus
191.00 Tle. Wasser (als Vorlage)
19.37 Tle. Salicylaldoxim (98 %ig)
13.85 Tle. Natronlauge (40 %ig)
92.88 Tle. Ligninsulfonat (nach Sulfitaufschluß) flüssig (33,6 % trocken)
106.38 Tle. Llgninsulfonat (nach Kraftaufschluß) flüssig (29,4 %)
4.78 Tle. Wasser (zum Spülen)
17.37 Tle. CuSO₄·5H₂O
55.76 Tle. Wasser (zum Lösen des Cu-Salzes)
0.47 Tle. Entstaubungsmittel auf Mineralöl-Basis
4.70 Tle. Wasser (zum Emulgieren des Öls)
wird einer Sprühtrocknung (Eingangstemperatur: 170°C Ausgangstempertur 90°C; Einstoffdüse) unterworfen.

Das erhaltene Pulver ist direkt einsatzfähig.

### Beispiel 3

1475 kg einer wäßrigen Lösung von Ditolylethersulfonsäure/Formaldehyd-Kondensat mit einem Trockensubstanzgehalt von 508,6 kg werden in einem Rührkessel vermischt mit 144,78 kg Natronlauge (40 %) sowie 199,8 kg Salicylsäure und 181 kg Kupfer-II-sulfat. Nach Zugabe von 299 kg Wasser, vermischt mit 4,7 kg eines Entstaubungsmittels wird im Zerstäubertrockner abgesprüht, d.h. getrocknet. Man erhält eine Präparation mit sehr hoher Feinverteilung im Färbebad bzw. im Nachbehandlungsbad und guter lichtechtheitsverbessernder Wirkung auf gefärbtem Polyamid.

### Beispiel 4

Eine Trockenmischung aus
20 Tle. Salicylaldoxim
30 Tle. Ditolylethersulfonsäure/Formaldehyd-Kondensat
15 Tle. Ligninsulfonat (Sulfitaufschluß)
10 Tle. Kupfer-22-chlorid
19 Tle. Trinatriumphopshat
Rest auf 100 : Wasser
zeigt eine ähnlich gute Wirkung wie das Präparat gemäß Beispiel 1.

### Beispiel 5

2239,0 kg einer wäßrigen Lösung von Ligninsulfonat (Sulfitaufschluß) mit einem Trockensubstanzgehalt von 312 kg und
1065,0 kg flüssiges Naphthalinsulfonsäure-Formaldehydharz mit einem Trockensubstanzgehalt von 312 kg werden in einem Rührkessel vermischt mit
138,5 kg Natronlauge 40 %ig sowie
193,7 kg Salicylaldoxim 98 %ig und
172,8 kg Kupfer-II-sulfat · 5H₂O. Nach Zugabe von
649,5 kg Wasser, vermischt mit
4,7 kg eines Entstaubungsmittel auf Mineralöl-Basis, wird im Zerstäubertrockner* abgesprüht, d.h. getrocknet. Man erhält eine Präparation mit sehr hoher Feinverteilung im Färbebad bzw. im Nachbehandlungsbad und guter Lichtechtheitsverbessernder Wirkung auf gefärbtem Polyamid.
*(Eingangstemperatur: 140°C, Ausgangstemperatur: 70°C)

### Beispiel 6

77,05 Tle. getrocknete Mischkomponente (wäßrige Zubereitung aus 20,38 g Salicyxlaldoxim-Rohprodukt, vorher bei 50°C/60°C geschmolzen, 75,42 g flüssiges Naphthalinsulfonsäure-Formaldehydharz, 82,28 g wäßrige Lösung von Ligninsulfonat (Sulfitaufschluß), 14,86 g Natronlauge 40 %ig (Sprühtrocknung: 160°C/80°C (Einstoffdüse) = 77,05 Tle.)
18,08 Tle. CuSO₄ · 5H₂O (vorher trocken gemahlen bzw. vorzerkleinert)
2,07 Tle. Naphthalinsulfonsäure-Formaldehydharz 92,7 %ig
2,06 Tle. Ligninsulfonat (Sulfitaufschluß) 92,7 %ig
Anschließend wird das Pulver entstaubt in einem Lödige-Mischer unter Zusatz von 0,74 Tln. eines Entstaubungsmittels auf Mineralöl-Basis gegeben.
Man erhält 100 g einsatzfähiges Lichtechtheitsverbesserungsmittel mit gleichen guten Eigenschaften wie Beispiel 5.

### Beispiel 7

Vermischt man 20 Tle. des unter Beispiel 3 genannten Ansatzes mit 80 Tln. der flüssigen Präparation im Beispiel 5 mit anschließender Sprühtrocknung (E. 140°C/A. 70°C), so erhält man eine Präparation mit sehr hoher Feinverteilung im Färbebad bzw im Nachbehandlungsbad und guter Lichtechtheitsverbessernder Wirkung auf gefärbtem Polyamid.

### Beispiel 8

Eine Mischung aus
80 Tle. Pulver-Präparation von Beispiel 3
20 Tle. Pulver-Präparation von Beispiel 5
wird in einem Lödige-Mischer gegeben und vermischt.

Die erhaltene Pulver-Mischung ist direkt einsatzfähig und zeigt gleiche gute Wirkung wie das Präparat gemäß Beispiel 7.

### Applikationsbeispiel A

100 Teile Polyamid-6-Fasermaterial werden in 2.000 Teile wäßrige Färbeflotte eingetragen, die 0,15 Teile des Präparats gemäß Beispiel 1 und 0,15 Teile des Metallkomplex-Farbstoffes der Formel
enthält. Durch Zugabe von Dinatriumphosphat und Mononatriumphosphat wird ein pH-Wert von 8 eingestellt. Dann wird die Flottentemperatur unter Bewegung des Färbegutes langsam auf 98 - 100°C erhöht und für 60 min bei dieser Temperatur belassen.

Anschließend wird die Färbung dem Färbebad entnommen, gespült und getrocknet.

Die Färbung wird zusammen mit einer ohne Kupfer-Präparation hergestellten Vergleichsfärbung gemäß Test der
Adam Opel AG
Tüsselsheim / BRD
GM (Engineering Standards Europe)
GME No 60 202 A/B
während 250 h im Xenontestgerät belichtet.

Ergebnis: Die mit der Präparation behandelte Färbung zeigt eine erheblich bessere Lichtechtheit als der Vergleich.

### Applikationsbeispiel B

100 Teile Polyamid-6-Material werden in 2.000 Teile wäßriger Färbeflotte eingetragen, die 0,45 Teile der in Beispiel 3 beschriebenen Präparation und 0,15 Teile des Farbstoffes der Formel
enthalten.

Die Farbeflotte wird auf pH 5,5 unter Zuhilfenahme eines Puffergemisches aus Mononatriumphosphat und Essigsäure eingestellt. Man behandelt eine Stunde bei 98 bis 100°C, spült und trocknet.

Die so hergestellte Färbung zeigt eine deutlich verbesserte Lichtechtheit.

## Patentansprüche

1. Verfahren zur Herstellung von Trockenpräparationen von Mitteln zur Verbesserung der Lichtechtheit von gefärbten Textilmaterialien mit einer Teilchengröße < 50 »m, dadurch gekennzeichnet, daß man
A) einen phenolischen Komplexbildner,
B) ein komplexierbares Kupfer-II-Salz,
C) ein Dispergiermittel und
gegebenenfalls weitere Hilfsmittel gemeinsam bis zu einer Teilchengröße < 50 »m zerkleinert, wobei die gemeinsame Zerkleinerung durch Trockenmahlung einer Mischung von A), B) und C) oder durch Trocknung von zusammengegebenen wäßrigen Lösungen, Suspensionen oder Anschlämmungen von A), B) und C) in einem Zerstäubertrockner durchgeführt wird, wobei das Verhältnis A):B) 0,8-2,4 Mol:1 Mol beträgt.

2. Verfahren gemäß Anspruch 1, dadurch gekennzeichnet, daß als Komplexbildner eine Verbindung der Formel eingesetzt wird, worin - unabhängig voneinander -
Y =N-W, =N-Ar, =N-N-CH-Ar, =N-OH, =N-Ar-N=CH-Ar, -N-AK-N=CH-Ar oder Sauerstoff,
R H, OH, Phenyl, W oder OW und
X₁-X₄ H, W, OH, Halogen, CN, NH₂, NVW, SO₃H, COOH, COOW, CONVW oder CONH₂ bedeuten und zwei benachbarte Reste
X₁-X₄ auch gemeinsam die restlichen Glieder eines ankondensierten Benzolringes bilden können,
wobei
AK für C₂-C₄-Alkylen,
Ar für Aryl oder Arylen,
W für C₁-C₁₈-Alkyl oder Cyclohexyl und
V für W oder H stehen.

3. Verfahren gemäß Anspruch 1, dadurch gekennzeichnet, daß als Komplexbildner Salicylaldoxim eingesetzt wird.

4. Verfahren gemäß Anspruch 1, dadurch gekennzeichnet, daß als Komplexbildner Salicylsäure eingesetzt wird.

5. Verfahren gemäß Anspruch 1, dadurch gekennzeichnet, daß zwei oder mehr Komplexbildner verwendet werden.

6. Verfahren gemäß Anspruch 6, dadurch gekennzeichnet, daß eine Mischung aus den Komplexbildnern Salicylaldoxim und Salicylsäure eingesetzt wird.

7. Verfahren gemäß Anspruch 1, dadurch gekennzeichnet, daß die gemeinsame Zerkleinerung bis zu einer Teilchengröße < 20 »m durchgeführt wird.

## Claims

1. Process for producing dry preparations of agents for improving the light-fastness of dyed textile materials having a particle size < 50 »m, characterized in that
A) a phenolic complexing agent,
B) a complexable copper(II) salt,
C) a dispersant and
optionally further auxiliaries are conjointly comminuted to a particle size < 50 »m, the conjoint comminution being effected by dry grinding a mixture of A), B) and C) or by drying combined aqueous solutions, suspensions or slurries of A), B) and C) in a spray dryer, the ratio A):B) being 0.8-2.4 mol:1 mol.

2. Process according to Claim 1, characterized in that the complexing agent used is a compound of the formula in which, independently of one another,
Y denotes =N-W, =N-Ar, =N-N-CH-Ar, =N-OH, =N-Ar-N=CH-Ar, -N-AK-N=CH-Ar or oxygen,
R denotes H, OH, phenyl, W or OW and
X₁-X₄ denote H, W, OH, halogen, CN, NH₂, NVW, SO₃H, COOH, COOW, CONVW or CONH₂, and two adjacent radicals
X₁-X₄ may also together form the remaining members of a fused-on benzene ring,
where
AK represents C₂-C₄-alkylene,
Ar represents aryl or arylene,
W represents C₁-C₁₈-alkyl or cyclohexyl and
V represents W or H.

3. Process according to Claim 1, characterized in that the complexing agent used is salicylaldoxime.

4. Process according to Claim 1, characterized in that the complexing agent used is salicylic acid.

5. Process according to Claim 1, characterized in that two or more complexing agents are used.

6. Process according to Claim 1, characterized in that a mixture composed of the complexing agents salicylaldoxime and salicylic acid is used.

7. Process according to Claim 1, characterized in that the conjoint comminution is carried out to a particle size < 20 »m.

## Revendications

1. Procédé pour produire des préparations sèches d'agents d'amélioration de la solidité à la lumière de matières textiles teintes ayant une grosseur de particule inférieure à 50 »m, procédé caractérisé en ce qu'on fragmente, jusqu'à une grosseur particulaire inférieure à 50 »m, un ensemble formé par
A) un formateur de complexe phénolique,
B) un sel de cuivre-II complexable,
C) un dispersant, et
éventuellement d'autres adjuvants, la fragmentation simultanée du mélange étant réalisée par broyage à sec d'un mélange de A), B) et C) ou par séchage de solutions, suspensions ou dispersions aqueuses, mises ensemble, de A), B) et C) dans un sécheur par atomisation, le rapport A):B) valant 0,8 à 2,4 mol pour 1 mole.

2. Procédé selon la revendication 1, caractérisé en ce qu'on utilise comme formateur de complexe un composé de formule dans laquelle, indépendamment les uns des autres :
Y représente un groupe =N-W, =N-Ar, =N-N-CH-Ar, =N-OH, =N-Ar-N=CH-Ar, -N-AK-N=CH-Ar ou un atome d'oxygène,
R représente H, un groupe OH, phényle, W ou OW, et
X₁ à X₄ représentent chacun H, W, un groupe OH, halogéno, CN, NH₂, NVW, SO₃H, COOH, COOW, CONVW ou CONH₂, et deux restes voisins
X₁ à X₄ peuvent former aussi, ensemble les chaînons restants d'un noyau benzénique condensé, et
AK représente un groupe alkylène en C₂-C₄,
Ar représente un groupe aryle ou arylène,
W représente un groupe alkyle en C₁-C₁₈ ou cyclohexyle,
V représente W ou H,

3. Procédé selon la revendication 1, caractérisé en ce qu'on utilise de la salicylaldoxime comme formateur de complexe.

4. Procédé selon la revendication 1, caractérisé en ce qu'on utilise l'acide salicylique comme formateur de complexe.

5. Procédé selon la revendication 1, caractérisé en ce qu'on utilise deux ou plus de deux formateurs de complexe.

6. Procédé selon la revendication 1, caractérisé en ce qu'on utilise un mélange de salicylaldoxime et d'acide salicylique comme formateurs de complexe.

7. Procédé selon la revendication 1, caractérisé en ce qu'on effectue la fragmentation simultanée du mélange jusqu'à une grosseur particulaire inférieure à 20 »m.
